# EUROPÄISCHE PATENTSCHRIFT

(11) **EP 1 200 635 B1**
(45) Veröffentlichungstag und Bekanntmachung des Hinweises auf die Patenterteilung: **01.10.2003**
(21) Anmeldenummer: 00956356.0
(22) Anmeldetag: 31.07.2000
(51) Int. Cl.: C21D 8/04, C21D 9/46, C22C 38/38, C22C 38/32

(54) **HÖHERFESTES STAHLBAND ODER -BLECH UND VERFAHREN ZU SEINER HERSTELLUNG**
HIGH TENSILE STEEL BAND OR SHEET AND METHOD FOR THE PRODUCTION THEREOF
FEUILLE OU TOLE D'ACIER TRES RESISTANTE ET PROCEDE DE FABRICATION DE LADITE FEUILLE OU TOLE

(30) Priorität: 31.07.1999 DE 19936151
(43) Veröffentlichungstag der Anmeldung: 02.05.2002
(73) Patentinhaber: ThyssenKrupp Stahl AG, 47166 Duisburg (DE)
(72) Erfinder: ENGL, Bernhard, D-44267 Dortmund (DE); GERBER, Thomas, D-44229 Dortmund (DE); HORN, Klaus, D-44369 Dortmund (DE)
(74) Vertreter: Simons, Johannes, Dipl.-Ing.
(86) Internationale Anmeldenummer: EP0007377
(87) Internationale Veröffentlichungsnummer: WO01009396

(56) Entgegenhaltungen:
- WO-A-98/41664
- DE-A- 3 007 560
- US-A- 4 336 080
- PATENT ABSTRACTS OF JAPAN vol. 017, no. 055 (C-1023), 3. Februar 1993 (1993-02-03) -& JP 04 268016 A (KOBE STEEL LTD), 24. September 1992 (1992-09-24)
- PATENT ABSTRACTS OF JAPAN vol. 1997, no. 03, 31. März 1997 (1997-03-31) -& JP 08 311561 A (NKK CORP), 26. November 1996 (1996-11-26)
- PATENT ABSTRACTS OF JAPAN vol. 006, no. 223 (C-133), 9. November 1982 (1982-11-09) -& JP 57 126924 A (SUMITOMO KINZOKU KOGYO KK), 6. August 1982 (1982-08-06)

## Beschreibung

Die Erfindung betrifft ein höherfestes Stahlband oder - blech mit einem überwiegend ferritisch - martensitischen Gefüge und ein Verfahren zu seiner Herstellung.

Im Rahmen der Verwendung von Stahlbändern und Stahlblechen der voranstehend genannten Art werden ständig höher werdende Anforderungen an die Vielseitigkeit der Verwendbarkeit und die Gebrauchseigenschaften gestellt. So werden immer bessere mechanische Eigenschaften derartiger Stahlbänder und - bleche verlangt. Dies betrifft insbesondere das Umformvermögen derartiger Materialien.

Ein gut umformbares Stahlband oder -blech zeichnet sich durch hohe, für eine gute Tiefziehbarkeit stehende r-Werte, hohe, für eine gute Streckziehbarkeit stehende n-Werte und hohe, positive plane-strain-Eigenschaften anzeigende Dehnungswerte aus. Ebenso kennzeichnend für eine gute Streckziehbarkeit ist ein niedriges Streckgrenzenverhältnis, welches aus dem Quotient von Streckgrenze und Zugfestigkeit gebildet wird.

Zu der allgemeinen Forderung nach zunehmenden Festigkeiten kommen ebenfalls zunehmende Anstrengungen im Bereich des Leichtbaus. In diesem Gebiet werden zum Zwecke der Gewichtsersparnis Bleche mit verringerten Blechdicken eingesetzt. Der mit der Reduzierung der Blechdicke konstruktionsbedingt einhergehende Festigkeitsverlust kann durch eine Steigerung der Festigkeit der Bleche selbst ausgeglichen werden. Allerdings zieht eine Steigerung der Festigkeit naturgemäß eine Abnahme der Umformbarkeit nach sich. Vorrangiges Ziel der Weiterentwicklung von Werkstoffen der hier in Rede stehenden Art ist daher die Steigerung der Festigkeiten bei gleichzeitig möglichst geringer Abnahme der Umformbarkeit.

Zahlreiche höherfeste, mikrolegierte oder P-legierte Stähle mit guter Kaltumformbarkeit sind in den Stahl-Eisen-Werkstoffblättern 093 und 094 angegeben. Zum Teil weisen diese Stähle Bake-Hardening-Eigenschaften auf. Letztere lassen sich insbesondere durch Anwendung eines Durchlaufglühverfahrens erzielen, welches gegebenenfalls mit einem Schmelztauchveredelungsverfahren gekoppelt wird.

Zudem hat man in der Praxis erfolgreich versucht, die Festigkeit von Stählen bei gleichzeitig deutlich höherer Umformbarkeit durch eine Erhöhung der Legierungsgehalte zu steigern. Ergänzend oder alternativ konnten diese Eigenschaften durch beschleunigte Abkühlraten während des Warmwalzprozesses oder Durchlaufglühprozesses verbessert werden. Der Nachteil dieser Vorgehensweise besteht jedoch darin, daß durch die erhöhten Gehalte an Legierungselementen und die Einrichtung und den Betrieb der erforderlichen Kühleinrichtungen hohe Kosten verursacht werden.

Herkömmliche Durchlaufglühanlagen für Feinblech sind hinter dem Glüh- und Abkühlteil mit einem Überalterungsofen ausgestattet. In einer solchen Überalterungszone findet eine "Überalterung" des Stahlbandes oder -blechs statt, indem das verarbeitete Stahlband oder -blech in einem Temperaturbereich ≤ 500 °C gehalten wird. Dieses Halten bei einer Temperatur von bis zu 500 °C bewirkt bei niedrig legierten, weichen Stählen eine weitgehende Ausscheidung gelösten Kohlenstoffs als Karbid. Durch diese Ausscheidung von Karbid werden die mechanisch-technologischen Eigenschaften des Stahlbandes oder -blechs positiv beinflußt. Bei der Herstellung von Dual-Phasen-Stählen in Durchlaufglühanlagen kann es jedoch beim Durchlaufen der Überalterungszone zu unerwünschten Anlasseffekten im Martensit kommen.

Neben dem voranstehend erläuterten Stand der Technik ist aus der WO 98 41664 A ein Dualphasenstahl mit 3 bis 50 Vol.-% Martensit bekannt, der sich vor allem durch gute dynamische Deformations-Eigenschaften auszeichnet. Es werden dabei eine hohe dynamische Verformungsfestigkeit und ein hoher Kaltverfestigungs-Koeffizient angestrebt.

Desweiteren ist aus der DE 30 07 560 A ein Verfahren zur Herstellung eines im wesentlichen aus Ferrit und Martensit bestehenden warmgewalzten Blechs bekannt. Angestrebt wird dabei ein Stahlblech mit niedriger Streckspannung, hoher Zugfestigkeit und ausgezeichnetem Formänderungsvermögen.

Die Aufgabe der Erfindung besteht darin, ein aus einem Dual-Phasen-Stahl hergestelltes höherfestes Stahlband oder -blech zu schaffen, welches auch nach Durchlauf eines Glühprozesses unter Einschluß einer Überalterungsbehandlung gute mechanisch-technologische Eigenschaften besitzt. Darüber hinaus soll ein Verfahren zur Herstellung eines solchen Bandes oder Blechs angegeben werden.

Diese Aufgabe wird einerseits durch ein höherfestes Stahlband oder -blech mit einem überwiegend ferritisch - martensitischen Gefüge, an welchem der Martensitanteil zwischen 4 % bis 20 % beträgt, gelöst, der neben Fe und erschmelzungsbedingten Verunreinigungen (in Masse-%)

| | |
|---|---|
| C | 0,05 - 0,2 %, |
| Si | ≤ 1,0 %, |
| Mn | 0,8 - 2,0 %, |
| P | ≤ 0,1 %, |
| S | ≤ 0,015 %, |
| N | ≤ 0,005 %, |
| Cr | 0,25 - 1,0 %, |
| B | 0,002 - 0,01 % und |
| Al | 0,02 - 0,4 % sowie |

wahlweise Ti,
enthält,
wobei für Al-Gehalte von 0,02- 0,06 % der Ti-Gehalt mindestens 2,8 x AN, mit AN = Gehalt an N, beträgt und
wobei der Al-Gehalt 0,1 - 0,4 % beträgt, wenn kein Ti vorhanden ist.

Ein erfindungsgemäßes Stahlband oder Stahlblech weist hohe Festigkeiten von mindestens 500 N/mm² bei gleichzeitig gutem Umformvermögen auf, ohne daß dazu besonders hohe Gehalte an bestimmten Legierungselementen erforderlich sind. Zur Steigerung der Festigkeit greift die Erfindung auf den an sich schon bei Stählen für warmgewalzte Bänder und Schmiedeteile bekannten umwandlungsbeeinflussenden Effekt des Elementes Bor zurück. Die festigkeitssteigernde Wirkung des Bors wird dabei dadurch sichergestellt, daß dem Stahlwerkstoff erfindungsgemäß mindestens ein alternativer Nitridbildner, vorzugsweise Al und ergänzend Ti, beigegeben wird. Die Wirkung der Zugabe an Titan und Aluminium besteht darin, daß sie den im Stahl enthaltenen Stickstoff binden, so daß Bor zur Bildung von härtesteigernden Karbiden zur Verfügung steht. Unterstützt durch den notwendig vorhandenen Cr-Gehalt wird auf diese Weise ein höheres Festigkeitsniveau erreicht als bei vergleichbaren Stählen, die in konventioneller Weise zusammengesetzt sind.

Wie erwähnt, ist die festigkeitssteigernde Wirkung von Bor in Stählen im Stand der Technik im Zusammenhang mit der Herstellung von Warmband oder Schmiedeteilen schon diskutiert worden. So beschreibt beispielsweise die deutsche Offenlegungsschrift DE 197 19 546 A1 ein Warmband höchster Festigkeit, welchem wahlweise Ti in einer Menge zulegiert wird, die für eine stöchiometrische Abbindung des im Stahl vorhandenen Stickstoffs ausreicht. Auf diese Weise wird der ebenfalls zugegebene Anteil an Bor vor der Bindung an Stickstoff geschützt. Damit kann das Bor ungehindert zur Festigkeitssteigerung und Durchhärtbarkeit des Stahls beitragen. Des weiteren wird in der deutschen Offenlegungsschrift DE 30 07 560 A1 die Herstellung eines höherfesten, warmgewalzten Dualphasen-Stahles beschrieben, dem Bor in einem Anteil von 0,0005 bis 0,01 Gewichts-% zugegeben ist. Der Zweck der Bor-Zugabe besteht in diesem Fall in der Verzögerung der Ferrit-Perlit-Umwandlung.

Überraschend hat sich herausgestellt, daß bei einem erfindungsgemäßen höherfesten Stahlband oder Stahlblech der Anteil des Martensit auch dann erhalten bleibt, wenn das betreffende Material nach dem Kaltwalzen einer Glühbehandlung mit nachfolgender Abkühlung und Überalterung oder einer Schmelztauchveredelung ausgesetzt wird. Die Streckgrenzen eines erfindungsgemäßen Bandes oder Blechs liegen zwischen 250 N/mm² und 350 N/mm². Die Zugfestigkeiten betragen 500 N/mm² bis mehr als 600 N/mm², insbesondere bis 650 N / mm². Das Material ist im undressierten Zustand praktisch streckgrenzdehnungsfrei (A_{RE} ≤ 1,0). Ein erfindungsgemäßes Stahlband oder -blech weist damit Eigenschaften und Merkmale auf, wie sie bislang für niedrig legierte Stähle nicht erreicht werden konnten.

Ein weiterer Vorteil erfindungsgemäßer Stähle besteht in ihrer Beständigkeit gegen Anlaßeffekte. Das insbesondere bei herkömmlich zusammengesetzten Zweiphasenstählen bestehende Problem, daß der Martensitanteil bei einer Überalterungsbehandlung angelassen wird und es auf diese Weise zu einer Abnahme der Festigkeit kommt, wird bei erfindungsgemäß zusammengesetzten Stählen durch die Anwesenheit von Chrom vermieden.

Bevorzugt weist ein erfindungsgemäßes Stahlband oder - blech zusätzlich einen Ti-Gehalt von mindestens 2,8 x A_{N}, mit A_{N} = Anteil an N in Masse-%, auf. Dabei kann der Al-Gehalt auf einen Bereich von 0,02 - 0,05 Masse-% beschränkt werden. Bei dieser Ausgestaltung der Erfindung wird dem im Stahl enthaltenen Stickstoff nicht nur Al als Nitridbildner angeboten, sondern es ist eine für die stöchiometrische Abbindung des Stickstoffs ausreichende Menge an Ti vorhanden. Ist dagegen im Stahl kein Ti vorhanden, so sollte der Al-Gehalt des Stahlbandes oder -blechs von 0,1 bis 0,4 Masse-% betragen. Durch die Anwesenheit von Aluminium und/oder Titan bildet sich bei Abkühlung zunächst verhältnismäßig grobkörniges TiN und/oder AlN. Da Titan und Aluminium affiner zu Stickstoff sind als Bor, steht der vorhandene Borgehalt für die Karbidbildung zur Verfügung. Dies beeinflußt die mechanischen Eigenschaften erfindungsgemäßer Stähle günstiger als dies der Fall ist, wenn bei Abwesenheit von ausreichenden Titan- oder Aluminiumgehalten beispielsweise zunächst feinkörniges BN ausgeschieden wird.

Eine Möglichkeit der Herstellung eines erfindungsgemäßen Stahlbandes oder -blechs besteht darin, das Stahlband oder -blech durch Kaltwalzen eines Warmbandes zu erzeugen. Alternativ kann jedoch auch ein dünnes Warmband ohne weiteres Kaltwalzen zu einem erfindungsgemäßen Stahlband verarbeitet werden, sofern seine Dicke für die Weiterverarbeitung ausreichend reduziert ist. Ein solches Warmband kann beispielsweise auf einer Gießwalzanlage hergestellt werden, in welcher ein gegossener Stahlstrang unmittelbar zu einem Warmband geringer Dicke ausgewalzt wird. Unabhängig davon, welcher Weg der Herstellung des Stahlbandes oder -blechs beschritten wird, wird die voranstehend genannte Aufgabe hinsichtlich des Herstellverfahrens dadurch gelöst, daß das Stahlband oder -blech im Durchlaufofen einer Glühbehandlung unterzogen wird, bei der die Glühtemperatur zwischen 750 °C und 870 °C, vorzugsweise zwischen'750 °C und 850 °C, liegt, und daß das geglühte Stahlband oder -blech anschließend von der Glühtemperatur mit einer Abkühlgeschwindigkeit von wenigstens 20 °C / s und höchstens 100 °C / s abgekühlt wird.

Mit dem erfindungsgemäßen Verfahren läßt sich auf Basis eines C-Mn-Stahls, dem Bor und mindestens Al und ggf. ergänzend Ti als Nitridbildner zugegeben ist, ein Stahlband herstellen, das auch unter den angegebenen Glüh- und Abkühlbedingungen den gewünscht hohen Martensitanteil von rund 5 % bis 20 % besitzt. Anders als bei herkömmlicher Vorgehensweise ist es dazu nicht erforderlich, das Stahlband oder Stahlblech zur Bildung von Martensit im Gefüge nach dem Durchlaufglühen mit einer hohen Abkühlgeschwindigkeit abzukühlen. Statt dessen gewährleistet das im Gitter frei gelöste Bor, daß die Martensitbildung auch bei niedrigen Abkühlgeschwindigkeiten derart einsetzt, daß ein überwiegendes Ferrit-/ Martensitgefüge mit den dualphasentypischen Eigenschaftskombinationen entsteht. Es ist festgestellt worden, daß dieser Effekt schon bei einem Anteil von 0,002 bis 0,005 % Bor wirksam ist. Somit ermöglicht die Erfindung die Herstellung eines höherfesten Stahlbandes oder Stahlblechs, ohne daß dazu kostenaufwendige Vorrichtungen zum Abkühlen eingesetzt oder große Mengen an Legierungselementen verwendet werden müssen.

Des weiteren ist festgestellt worden, daß erfindungsgemäß erzeugte Stähle keine nennenswerten Eigenschaftsverschlechterungen durch Anlaßeffekte im Martensit beim Durchlauf der Überalterung erfahren. In solchen Fällen, in denen keine Schmelztauchveredelung des Stahlbandes oder -blechs durchgeführt wird, kann die Überalterung bis zu 300 s dauern und die Behandlungstemperatur 300 °C bis 400 °C betragen. Wird dagegen eine Schmelztauchveredelung, beispielsweise eine Feuerverzinkung, durchgeführt, so sollte die Haltedauer während einer möglichen Überalterung beim Verzinken bis zu 80 s betragen und die Behandlungstemperatur zwischen 420 °C und 480 °C liegen. Darüber hinaus können die Eigenschaften eines erfindungsgemäß erzeugten, verzinkten Stahlbandes oder -blechs noch dadurch verbessert werden, daß nach der Verzinkung eine an sich bekannte "Galvannealing"-Behandlung durchgeführt wird. Bei einer derartigen Behandlung wird feuerverzinktes Blech oder Band nach dem Schmelztauchen geglüht. Je nach Anwendungsfall kann es darüber hinaus zweckmäßig sein, das Stahlband oder -blech abschließend zu dressieren.

Nachfolgend wird die Erfindung anhand von Ausführungsbeispielen näher erläutert.

In Tabelle 1 sind die Legierungsgehalte und die technologisch-mechanischen Kennwerte A_{RE} (Streckgrenzdehnung), R_{eL} (untere Streckgrenze), Rₘ (Zugfestigkeit), R_{eL}/Rₘ (Streckgrenzverhältnis) und A₈₀ (Bruchdehnung) für erfindungsgemäße Stahlbänder A1 - A4 angegeben. Dem gegenübergestellt sind in derselben Tabelle die entsprechenden Angaben zu Vergleichsstahlbändern B1 - B5, C1 - C5, D1 - D4 und E1.

Bei allen in Tabelle 1 angegebenen erfindungsgemäßen und zum Vergleich angegebenen Stahlbändern A1 - E1 liegt der C-Gehalt zwischen 0,07 und 0,08 Masse-%. Bei den angeführten Vergleichsstahlbändern B1 - B5 ist der Mn-Gehalt von 1,5 - 2,4 Masse-% zur Beeinflussung des Umwandlungsverhaltens herangezogen worden. Im Fall der Vergleichsstahlbänder C1 - C5 ist zum selben Zweck eine Elementenkombinationen aus Si (um 0,4 Masse-%) und Mn (1,5 - 2,4 Masse-%) und im Fall der Vergleichsstahlbänder D1 - D4 eine Kombination der Gehalte an Si (bis 0,7 Masse-%), Mn (1,2 - 1,6 Masse-%) und Cr (0,5 Masse-%) benutzt worden. Beim Vergleichsstahlband E1 ist zusätzlich Mo vorgesehen.

Bei den erfindungsgemäßen Stahlbändern A1-A4 ist neben dem ebenfalls eingesetzten Si (bis 1,0 Masse-%) und Mn (0,8 - 1,5 Masse-%) die stark umwandlungsverzögernde Eigenschaft des Bors genutzt worden. Um die Bildung von Bor-Nitriden zu vermeiden, wurde mit Ti als Nitridbildner der Stickstoff abgebunden. Der zu diesem Zweck vorhandene Ti-Gehalt lag bei N-Gehalten von 0,004 bis 0,005 Masse-% um 0,03 Masse-%, während der B-Gehalt ca. 0,003 Masse-% betrug.

Nach der Erschmelzung der Stähle A1 - A4 und dem Gießen jeweils einer Bramme erfolgte eine Erwärmung der jeweiligen Bramme auf 1170 °C. Dann wurde aus der erwärmten Bramme ein Warmband mit einer Dicke von 4,2 mm gewalzt. Die Endwalztemperatur lag bei 845 - 860 °C. Das Warmband wurde anschließend bei einer Temperatur von 620 °C gehaspelt, wobei die mittlere Coilabkühlung 0,5 °C/min betrug. Anschließend wurde das Warmband gebeizt und auf eine Dicke von 1,25 mm kaltgewalzt.

Das jeweilige kaltgewalzte Stahlband wurde einer Durchlaufglühung unterzogen, die sich an einer Standardfahrweise mit Überalterung für niedriglegierte, weiche Stähle orientierte. Wesentliche Kennzeichen dieser Glüh- und Überalterungsbehandlung waren eine Glühtemperatur während des Durchlaufglühens von 800 °C und eine zweigeteilte Abkühlung mit abschließendem Durchlaufen der Überalterungszone. Die Abkühlung erfolgte zunächst auf 550 - 600 °C mit einer Abkühlgeschwindigkeit von ca. 20 °C / s. Anschließend wurde mit einer Abkühlgeschwindigkeit von ca. 50 °C / s auf 400 °C abgekühlt. Die abschließende Überalterungsbehandlung bestand in einem Halten im Temperaturbereich von 400 -300 °C für eine Zeit von 150 s.

Die in Tabelle 1 für die erfindungsgemäß hergestellten Stahlbänder A1 bis A4 angegebenen mechanisch-technologischen Kennwerte nach einer herkömmlichen Durchlaufglühung im undressierten Zustand belegen die vorteilhaften Eigenschaften der erfindungsgemäß hergestellten Stahlbänder bzw. -bleche im Vergleich mit den zusätzlich aufgeführten höherfesten Legierungskonzepten der Vergleichsstahlbänder. Das Fehlen einer Streckgrenzdehnung im undressierten Zustand bei den erfindungsgemäßen Stahlbändern weist deutlich auf die günstige Ferrit/Martensit-Gefügeausbildung hin. Die Dehngrenzen liegen unter 300 N/mm² und die Festigkeitswerte zwischen 530 N/mm² und 630 N/mm². Hierdurch zeigt das jeweilige Stahlband A1 - A4 bei plastischer Verformung ein gutes Verfestigungsverhalten, was sich auch in einem sehr niedrigen Streckgrenzverhältnis (Rₑ/Rₘ < 0,5) äußert. Die Bruchdehnungswerte liegen für Festigkeiten von 540 - 580 N/mm² zwischen 27 und 30 %; für ca. 630 N/mm² bei immer noch guten 25 %. Die mechanischen Eigenschaften sind insgesamt isotrop.

Alle Vergleichsstahlbänder mit Festigkeiten, welche auf dem Niveau erfindungsgemäßer Stahlbänder liegen, zeigen in der überwiegenden Zahl der Fälle schlechtere Dehnungswerte bei vor allem deutlich angehobenen Streckgrenzendehnwerten. Dies bringt ein ungünstigeres Verfestigungsverhalten mit sich.

Bei den Vergleichsstahlbändern läßt sich nur durch sehr hohe Mn-Gehalte von mehr als 2,1 Masse-%
(Vergleichsstahlbänder B4, B5, C5)
Streckgrenzdehnungsfreiheit realisieren. Auch sind deutlich höhere Festigkeitswerte feststellbar. Gleichzeitig werden allerdings ungünstigere Streckgrenzdehnungsverhältnisse und geringere Dehnungen erreicht.

In Tabelle 2 sind die Legierungsgehalte und die technologisch-mechanischen Kennwerte A_{RE} (Streckgrenzdehnung), R_{eL} (untere Streckgrenze), Rₘ (Zugfestigkeit), R_{eL}/Rₘ (Streckgrenzverhältnis) und A₈₀ (Bruchdehnung) für ein erfindungsgemäßes Stahlband F1 angegeben. Zur Herstellung des Stahlbands F1 ist zunächst ein Ti-B-legierter C-Mn-Stahl erschmolzen und nachfolgend in herkömmlicher Weise warm- und kaltgewalzt worden.

Anschließend ist das kaltgewalzte Stahlband F1 geglüht und durch eine Feuerverzinkungsanlage geleitet worden.

Die Glühung wurde bei 870 °C durchgeführt. Daran schloß sich eine Haltephase bei 480 °C für 60 Sekunden an. Die Zinkbadtemperatur betrug 460 °C. Die Betriebsbedingungen sind im einzelnen in Tabelle 3 angegeben. Die Eigenschaften des derart schmelztauchveredelten, abschließend dressierten Stahlbands F1 liegen im Bereich der Eigenschaften der erfindungsgemäßen, in Tabelle 1 angegebenen Werte.

In Tabelle 4 sind auch für erfindungsgemäße Stahlbänder G1¹ -G1⁴ die Legierungsgehalte und die technologisch-mechanischen Kennwerte A_{RE} (Streckgrenzdehnung), R_{eL} (untere Streckgrenze), Rₘ (Zugfestigkeit), R_{eL}/Rₘ (Streckgrenzverhältnis) und A₈₀ (Bruchdehnung) für erfindungsgemäße Stahlbänder A1 - A4 angegeben. Die Stahlbänder G1¹ -G1⁴ sind jeweils basierend auf einem Stahl identischer Zusammensetzung erzeugt und einem herkömmlichen Warm- und Kaltwalzprozeß unterzogen worden.

Die kaltgewalzten Stahlbänder G1¹ und G1² haben eine Durchlaufglühbehandlung durchlaufen, während die Stahlbänder G1³ und G1⁴ einer Feuerverzinkungsbehandlung unterzogen worden sind. Die jeweiligen Betriebsbedingungen sind in Tabelle 5 angegeben. Bei Glühtemperaturen von 780 - 800 °C liegen die Zugfestigkeiten der Stahlbänder G1¹ -G1⁴ bei etwa 500 N/mm². Der Fließbeginn ist weitgehend streckgrenzdehnungsfrei (A_{RE} ≤ 1,0%).

## Patentansprüche

1. Höherfestes Stahlband oder -blech mit einem überwiegend ferritisch - martensitischen Gefüge, an welchem der Martensitanteil zwischen 4 % bis 20 % beträgt, enthaltend neben Fe und erschmelzungsbedingten Verunreinigungen (in Masse-%)
| | |
|---|---|
| C | 0,05 - 0,2 %, |
| Si | ≤ 1,0 %, |
| Mn | 0,8 - 2,0 %, |
| P | ≤ 0,1 %, |
| S | ≤ 0,015 %, |
| N | ≤ 0,005 %, |
| Cr | 0,25 - 1,0 %, |
| B | 0,002 - 0,01 % und |
| Al | 0,02 - 0,4 % sowie |
wahlweise Ti,
wobei für Al-Gehalte 0,02- 0,06 % der Ti-Gehalt mindestens 2,8 x A_{N}, mit A_{N} = Gehalt an N, beträgt und
wobei der Al-Gehalt 0,1 - 0,4 % beträgt, wenn kein Ti vorhanden ist.

2. Stahlband oder -blech nach Anspruch 1, **dadurch gekennzeichnet, daß** sein Al-Gehalt 0,02 - 0,05 Masse-% beträgt.

3. Stahlband oder -blech nach einem der voranstehenden Ansprüche, **dadurch gekennzeichnet, daß** sein B-Gehalt 0,002 bis 0,005 Masse-% beträgt.

4. Verfahren zur Herstellung eines Stahlbandes oder -blechs nach einem der Ansprüche 1 bis 3, bei dem das Stahlband oder -blech durch Kaltwalzen eines Warmbandes erzeugt wird, **dadurch gekennzeichnet,daß** das kaltgewalzte Stahlband oder -blech im Durchlaufofen einer Glühbehandlung unterzogen wird, bei der die Glühtemperatur zwischen 750 °C und 870 °C, vorzugsweise zwischen 750 °C und 850 °C, liegt, und d a ß das geglühte Stahlband oder -blech anschließend von der Glühtemperatur mit einer Abkühlgeschwindigkeit von wenigstens 20 °C / s und höchstens 100 °C / s abgekühlt wird.

5. Verfahren zur Herstellung eines Stahlbandes oder -blechs nach einem der Ansprüche 1 bis 3, bei dem das Stahlband oder -blech durch Glühen eines dünnen Warmbandes erzeugt wird, **dadurch gekennzeichnet, daß** das Stahlband oder -blech als dünnes Warmband im Durchlaufofen einer Glühbehandlung unterzogen wird, bei der die Glühtemperatur zwischen 750 °C und 870 °C, vorzugsweise zwischen 750 °C und 850 °C, liegt, und daß das geglühte Stahlband oder -blech anschließend von der Glühtemperatur mit einer Abkühlgeschwindigkeit von wenigstens 20 °C / s und höchstens 100 °C / s abgekühlt wird.

6. Verfahren nach Anspruch 4 oder 5, **dadurch gekennzeichnet, daß** das durchlaufgeglühte, abgekühlte Stahlband oder -blech eine Überalterungszone durchläuft.

7. Verfahren nach Anspruch 4 oder 5, **dadurch** gekenn*z*eichnet, daß die Verweildauer in der Überalterungszone bis zu 300 s beträgt und die Behandlungstemperatur 300 °C bis 400 °C beträgt.

8. Verfahren nach Anspruch 4 oder 5, **dadurch gekennzeichnet, daß** das Stahlband oder -blech einer Schmelztauchveredelung unterzogen wird.

9. Verfahren nach Anspruch 8, **dadurch gekennzeichnet, daß** die für die Verzinkung und das Durchlaufen der Überalterungszone benötigte Behandlungsdauer bis zu 80 s beträgt und die Behandlungstemperatur zwischen 420 °C und 480 °C liegt.

10. Verfahren nach Anspruch 8 oder 9, **dadurch gekennzeichnet, daß** nach der Verzinkung eine Galvannealing-Behandlung durchgeführt wird.

11. Verfahren nach einem der Ansprüche 4 bis 10, **dadurch gekennzeichnet, daß** das Stahlband oder -blech abschließend dressiert wird.

## Claims

1. A high-tensile steel band or steel sheet comprising a predominantly ferritic-martensitic microstructure with a martensite content of between 4 % and 20 %, wherein the steel band or steel sheet, apart from Fe and impurities due to smelting, comprises (in % by weight)
| | |
|---|---|
| C | 0.05 - 0.2 %; |
| Si | ≤ 1.0 %; |
| Mn | 0.8 - 2.0 %; |
| P | ≤ 0.1 %; |
| S | ≤ 0.015 %; |
| N | ≤ 0.005 %; |
| Cr | 0.25 - 1.0 %; |
| B | 0.002 - 0.01 %; and |
| Al | 0.02 - 0.4 %; as well as |
optionally Ti;
wherein for Al contents of 0.02 - 0.06 %, the Ti content is at least 2.8 x A_{N}, with A_{N} = content of N; and
wherein the Al content is 0.1 - 0.4 % if there is no Ti present.

2. The steel band or steel sheet according to claim 1, **characterised in that** its Al content is 0.02 - 0.05 % by weight.

3. The steel band or steel sheet according to any one of the preceding claims, **characterised in that** its B content is 0.002 to 0.005 % by weight.

4. A method for producing a steel band or steel sheet according to any one of claims 1 to 3 in which the steel band or steel sheet is produced by cold rolling a hot band, **characterised in that** the cold-rolled steel band or steel sheet is subjected to an annealing treatment in a continuous furnace during which treatment the annealing temperature is between 750 °C and 870 °C, preferably between 750 °C and 850 °C, and **in that** the annealed steel band or steel sheet is subsequently cooled down from the annealing temperature at a cooling rate of at least 20 °C / s and at most 100 °C / s.

5. The method for producing a steel band or steel sheet according to any one of claims 1 to 3, in which the steel band or steel sheet is produced by annealing a thin hot band, **characterised in that** the steel band or steel sheet as a thin hot band is subjected to an annealing treatment in a continuous furnace during which treatment the annealing temperature is between 750 °C and 870 °C, preferably between 750 °C and 850 °C, and **in that** the annealed steel band or steel sheet is subsequently cooled down from the annealing temperature at a cooling rate of at least 20 °C / s and at most 100 °C / s.

6. The method according to claim 4 or 5, **characterised in that** the continuously annealed, cooled steel band or steel sheet passes through an overageing zone.

7. The method according to claim 4 or 5,
**characterised in that** the holding period in the overageing zone is up to 300 s and the treatment temperature is 300 °C to 400 °C.

8. The method according to claim 4 or 5, **characterised in that** the steel band or steel sheet is subjected to hot dip refining.

9. The method according to claim 8, **characterised in that** the treatment duration required for galvanising and passing through the overageing zone is up to 80 s, and the treatment temperature is between 420 °C and 480 °C.

10. The method according to claim 8 or 9, **characterised in that** after galvanising, galvannealing treatment is carried out.

11. The method according to any one of claims 4 to 10, **characterised in that** the steel band or steel sheet is subsequently dressed.

## Revendications

1. Feuillard (bande) ou tôle d'acier, de résistance élevée, ayant une structure prépondérante ferritique-martensitique, avec une proportion de martensite comprise entre 4% et 20%, et comprenant, en plus de fer et d'impuretés inévitables compte tenu du processus d'élaboration (en pourcentage en masse) :
| | |
|---|---|
| C | 0,05 - 2%, |
| Si | ≤ 1,0 %, |
| Mn | 0,8 - 2,0 %, |
| P | ≤ 0,1 %, |
| S | ≤ 0,015 %, |
| N | ≤ 0,005 %, |
| Cr | 0,25 - 1,0 %, |
| B | 0,002 - 0,01 %, et |
| Al | 0,02 - 0,4 %, |
et optionnellement du Ti,
étant entendu que pour une teneur en Al de 0,02 - 0,06 %, la teneur en Ti est au moins de 2,8 x A_{N}, avec A_{N} = teneur en N, et que la teneur en Al est de 0,1 - 0,4 % quand on ne met pas en oeuvre de Ti.

2. Feuillard ou tôle d'acier selon la revendication 1, caractérisé(e) en ce que sa teneur en Al est de 0,02 - 0,05 % en masse.

3. Feuillard ou tôle d'acier selon l'une des revendications précédentes, caractérisé(e) en ce que sa teneur en B est de 0,002 à 0,005 % en masse.

4. Procédé de préparation d'un feuillard ou d'une tôle d'acier selon l'une des revendications 1 à 3, dans lequel on fabrique le feuillard ou la tôle d'acier par un traitement de laminage à froid d'un feuillard laminé à chaud, **caractérisé en ce que** le ruban ou la tôle d'acier laminé à froid est soumis(e) à une opération de cuisson dans un four continu, au cours de laquelle la température de cuisson est comprise entre 750° C et 870° C, de préférence entre 750° C et 850° C, et **en ce que** le feuillard ou la tôle d'acier soumis(e) à la cuisson est finalement refroidi(e) à partir de la température de cuisson, avec une vitesse de refroidissement d'au moins 20° C/s, et d'au plus 100° C/s.

5. Procédé de préparation d'un feuillard ou d'une tôle d'acier selon l'une des revendications 1 à 3, dans lequel le feuillard ou la tôle d'acier est fabriqué(e) par cuisson d'un fin feuillard laminé à chaud, **caractérisé en ce que** le feuillard ou la tôle d'acier est soumis(e) à une opération de cuisson dans un four en continu sous forme d'un fin feuillard laminé à chaud, la température de cuisson étant comprise entre 750° C et 870° C, de préférence entre 750° C et 850° C, et **en ce que** le feuillard ou la tôle d'acier soumis(e) à la cuisson est finalement refroidi(e) à partir de la température de cuisson avec une vitesse de refroidissement de 20° C/s et d'au plus 100° C/s.

6. Procédé selon la revendication 4 ou selon la revendication 5, **caractérisé en ce que** le feuillard ou la tôle d'acier soumis(e) à la cuisson en continu et au refroidissement parcourent une zone de survieillissement.

7. Procédé selon la revendication 4 ou selon la revendication 5, **caractérisé en ce que** le temps de séjour dans la zone de survieillissement va jusqu'à 300 s, et **en ce que** la température de mise en oeuvre est comprise entre 300° C et 400° C.

8. Procédé selon la revendication 4 ou selon la revendication 5, **caractérisé en ce que** le feuillard ou la tôle d'acier est soumis(e) à une galvanisation à chaud.

9. Procédé selon la revendication 8, **caractérisé en ce que**, pour la galvanisation, le séjour dans la zone de survieillissement, le temps de mise en oeuvre va jusqu'à 80 s, et **en ce que** la température de mise en oeuvre est comprise entre 420° C et 480° C.

10. Procédé selon la revendication 8 ou selon la revendication 9, **caractérisé en ce que**, suite à la galvanisation, on met en oeuvre une opération de recuit après galvanisation.

11. Procédé selon une des revendications 4 à 10, **caractérisé en ce que** le feuillard ou la tôle d'acier est soumis(e) à une étape de laminage ou de graissage.
